# FASCICULE DE BREVET EUROPEEN

(11) **EP 0 865 522 B1**
(45) Date de publication et mention de la délivrance du brevet: **24.03.2004**
(21) Numéro de dépôt: 96941707.0
(22) Date de dépôt: 05.12.1996
(51) Int. Cl.: D02G 1/16

(54) **PROCEDE DE FABRICATION DE FIBRES A FRISURE PERMANENTE**
VERFAHREN ZUR HERSTELLUNG VON PERMANENT GEKRÄUSELTEN FASERN
METHOD FOR MAKING PERMANENTLY CRIMPED FIBRES

(30) Priorité: 08.12.1995 FR 9514738
(43) Date de publication de la demande: 23.09.1998
(73) Titulaire: NOVALIS FIBRES, 69200 Vénissieux (FR)
(72) Inventeur: CHAUBET, Olivier, 26000 Valence (FR); CIESLAK, Michel, F-62123 Basseux (FR); PREVOST, Jean-Pierre, F-62123 Berneville (FR)
(74) Mandataire: Esson, Jean-Pierre
(86) Numéro de dépôt international: PCT/FR1996/001944
(87) Numéro de publication internationale: WO 1997/021858

(56) Documents cités:
- EP-A- 0 028 844
- GB-A- 2 085 040
- US-A- 3 341 914
- US-A- 5 360 667

## Description

L'invention concerne un procédé de fabrication continue de fibres à frisure permanente obtenues par texturation tridimensionnelle.

Les fibres en matière synthétique sont utilisées dans de nombreuses applications pour la fabrication de filés de fibre, de surfaces textiles ou de revêtement, ou comme éléments de remplissage, par exemple. Dans le cas de fabrication de surfaces textiles du type velours, comme dans le cas de surfaces de revêtement telles que tapis, revêtements muraux etc ... les fibres sont disposées et maintenues sur une surface support qui peut être un tissu, un tricot, ou un non tissé, une surface en matière synthétique ou naturelle renforcée ou non par des charges.

Les fibres sont également utilisées pour la fabrication de surface non tissée ou feutre qui ont de nombreuses applications telles que filtration, stabilisation de sols, surfaces abrasives, couches de remplissage ou d'isolation, triplure, entre doublure, toile de renfort, par exemple.

Dans ces différentes applications, les fibres utilisées sont généralement des fibres frisées. Les procédés actuels de fabrication des fibres consistent à fabriquer par filage en milieu fondu des mèches comprenant un nombre important de filaments disposés parallèlement. Cette mèche est récupérée soit dans des pots soit renvidée sur une bobine et sera alimentée dans une installation d'étirage/frisage.

L'étirage est généralement réalisé dans un banc d'étirage à rouleaux, le frisage étant obtenu par suralimentationde la mèche sur une surface maintenue dans une enceinte chauffée. La mèche s'accumule sur cette surface et forme des plis. La déformation des filaments est fixée par la température de l'enceinte. La mèche est ensuite soit alimentée dans une coupeuse pour être débitée en fibres de longueur désirée. Un tel procédé est connu du EP-A-28844.

Les fibres ainsi obtenues présentent une faible voluminosité car la frisure est plutôt réalisée dans un plan, la fibre pouvant être décrite comme une ligne en zigzag.

En outre, ce procédé de frisage requiert des vitesses lentes et donc ne peut être réalisé en ligne avec le filage, c'est-à-dire sans étape de stockage et reprise de la mèche entre l'étape de filage et l'étape de frisage, notamment pour les fibres ou filaments de titre élevé.

L'invention a notamment pour objet de remédier à ces inconvénients en proposant un procédé intégré, sans étape de stockage et reprise de la mèche entre l'étape de filage et l'étape de coupe du câble en applicant une frisure tridimensionnelle qui permet d'obtenir des fibres à aspect volumineux, et surtout conservant un taux de frisure élevé même sous tension.

Ainsi, les fibres obtenus par le procédé de l'invention présentant un taux de frisure supérieur à 30 % sous tension de 100mg, superieur à 25 % sous une tension de 200 mg et encore plus avantageusement un taux de frisure supérieur à 20 % sous une tension de 400 mg.

A titre comparatif, des fibres de même titre mais avec des frisures contenues uniquement dans un plan, présentent un taux de frisure inférieur à 30 % dès une tension de 100 mg.

Le taux de frisure est déterminé par mesure de la longueur (L_{d}) d'une fibre défrisée et mise à plat, et de la longueur (L_{f}) de la fibre frisée à laquelle est appliquée une tension déterminée. Le taux de frisure (T_{f}) est calculé par la formule :$\frac{{\text{(L}}_{\text{d}} {\text{-L}}_{\text{f}} \text{) × 100}}{{\text{L}}_{\text{d}}} {\text{= T}}_{\text{f}} \text{(%)}$

Cette frisure est obtenue par une texturation tridimensionneile des filaments. Cette texturation est réalisée par entassement pneumatique de la mèche multifilamentaire, comme cela sera décrit ci-après.

Les matières synthétiques constituant les fibres obtenues par le procédé de l'invention sont avantageusement un polymère du type polyamide ou copolyamide.

A titre d'exemple de polyamides ou copolyamides convenables pour l'invention, on peut citer le polyadipamide d'hexaméthylène, le polycaprolactame, les copolymères de ces deux polyamides ou leurs mélanges. Ces polyamides peuvent également comprendre d'autres unités récurrentes telles que des unités aromatiques sulfonates comme l'unité récurrente dérivée de l'acide sulpho-5 isophtalique ou analogue, ou des unités dérivées d'autres diacides carboxyliques comme les acides iso ou téréphtaliques ou diamines.

Les polyamldes peuvent également être utilisés avec différents additifs tels que pigments, matifiants, agents de stabilisation chaleur ou lumière, des agents de protection chaleur, des agents anti-microbiens, des agents antisalissure ou analogue. Cette liste n'a aucun caractère exhaustif.

A titre de polyamide préféré, on citera le polyadipamide d'hexaméthylène et les copolyamides ou mélange comprenant majoritairement des unités d'adipamide d'hexaméthylène.

Ce procédé de l'invention consiste à filer dans une ou plusieurs filières une composition de matière synthétique, à une température supérieure à la température de fusion de ladite composition de manière à obtenir un certain nombre de filaments.

Ces filaments sont ensuite refroidis par un fluide de refroidissement pour abaisser leur température à une valeur inférieure ou voisine de la Tg du polymère. Les filaments sont alors rassemblés en un point, appelé point de convergence, pour former une mèche. On appelle mèche un rassemblement de filaments parallèles entre eux.

La mèche est éventuellement soumise à un étirage, puis est alimentée dans une étape de texturation tridimensionnelle à entassement pneumatique, Cette frisure est fixée dans l'étape de texturatian, La mèche ainsi frisée est alimentée dans un moyen de coupe pour être débitée en fibres de longueur désirée. Avantageusement, plusieurs mèches texturées peuvent être rassemblées et alimentées conjointement dans la coupeuse.

Ces étapes sont réalisées sans stockage ni reprise intermédiaire de la mèche.

Ainsi, le procédé de l'invention est un procédé continu et intégré qui comprend les étapes de filage, étirage, frisage, fixation et coupe en ligne de mèches de filaments.

Salon le titre des filaments, la vitesse de filage peut varier de 500 m/min à 2500 m/min.

La température de filage est comprise entre 250°C et 300°C. Les filaments en sortie de filière sont refroidis par un fluide qui est avantageusement soit de l'eau soit de l'air.

Ainsi pour les filaments de titre supérieur à 50 dtex et de préférence supérieur à 70 dtex, le fluide de refroidissement est avantageusement de l'eau.

Les filaments après convergence sous forme de mèche sont éventuellement soumis à un étirage dont le taux est avantageusement compris entre 1 et 5, de préférence entre 2 et 4.

Cet étirage est généralement réalisé entre deux ou plusieurs trains de rouleaux chauffés ou non. Il peut être réalisé à froid ou à une température pouvant atteindre 120°C.

Les filaments étirés sont alimentés dans une étape de frisage ou texturation selon le principe de l'entassement pneumatique décrit notamment dans la brevet français n° 2 041 654. Ainsi, les filaments sont entraînés par un fluide, préférablement chauffé à une température supérieure à 100°C dans une tuyère, les filaments étant repris sur un rouleau d'entraînement en sortie de tuyère à une vitesse inférieure à la vitesse d'entrée des filaments dans la tuyère. Les filaments s'entassent dans la tuyère en formant des plis, le fluide d'entraînement s'échappant latéralement par des orifices prévus sur la paroi de la tuyère.

La mèche frisée est développée puis alimentée dans des moyens de coupe pour produire des fibres de longueur déterminée par exemple, avantageusement comprise entre 25 et 200 mm.

Le procédé de l'invention permet d'obtenir des filaments puis des fibres comprenant des frisures tridimensionnelles, mais avec un minimum d'entremêlement entre les filaments. Ainsi, en sortie des moyens de coupe, les fibres sont facilement individualisables et compatibles pour être utilisées notamment pour la fabrication de non tissé et filés de fibres ou dans les procédés de flocage par exemple.

D'autres applications de ces fibres, notamment pour les fibres de titre élevé, par exemple supérieure à 70 dtex, sont la réalisation de surface non tissée pour la fabrication de tampons abrasifs.

D'autres avantages, détails de l'invention apparaîtront plus clairement au vu des exemples donnés ci-dessous à titre d'illustration et sans effet limitatif.

Dans une filière comprenant 272 trous ronds de diamètre 0,34 mm, on extrude un polyamide PA 66 avec un débit polymère dans la filière de 380 g/min. Les filaments sont refroidis par passage dans un bain d'eau froide et entraînés par un rouleau délivreur à une vitesse de 286 m/min.

Ils, sont ensuite entraînés par un rouleau étireur à une vitesse de 720 m/min. Le taux d'étirage des filaments est de 2,85.

Les filaments rassemblés sous forme d'une mèche de 272 filaments sont soumis à une texturation selon le brevet 2 041 654. Le fluide accumulateur, composé par un mélange air/vapeur, a une température de 170°C.

Le titre de la mèche est de 5860 dtex.

La mèche est alimentée dans une coupeuse comprenant 4 lames pour former des fibres de longueur 155 mm.

Les fibres ainsi produites sont analysées pour déterminer leurs propriétés mécaniques.
- Fibres
   titre : 21,6 dtex
   ténacité ; 23,5 cN / tex
   % allongement à la rupture : 87 %
   module de Young : 84 cN / tex

Un autre essai a été réalisé avec le même polymère et selon le même mode opératoire mais avec une filière de 32 capillaires de forme ronde pour obtenir un titre de filament après étirage d'environ 200 dtex. Le débit de polymère dans les capillaires est de 310 g/min. Le taux d'étirage appliqué est de 3, avec une vitesse de 583 m/min. Les fibres ont été coupées à une longueur de 60 mm.

Les fibres ont les propriétés suivantes :
- titre au brin : 197,5 dtex
- ténacité : 23 cN/tex
- % allongement à la rupture : 60 %
- retrait eau bouillante: 2,7 %

Le taux de frisure sous tension de 200 mg est de 42 %.

Selon un procédé identique à celui utilisé dans les deux premiers essais, des fibres en PA66 de titre 110 dtex ont été produites. La filière utilisée comprend 56 capillaires. Le débit de polymère dans les capillaires est de 420 g/min. Le taux d'étirage est de 2,9 avec une vitesse d'étirage de 770 m/min.

Les fibres de longueur 52 mm présentent les caractéristiques suivantes :
titre : 109 dtex
ténacité : 25 cN / tex
% allongement à la rupture : 52 %
retrait eau bouillante : 3,5 %

Le taux de frisure sous tension de 200 mg est de 24 %.
Une surface tapis a été réalisée avec un filé de fibres obtenus par filage des fibres de l'exemple 1 (titre environ 22dtex). Le filé de fibres fabriqué selon les techniques habituelles de filature a un titre de 200 tex et est stocké sous forme de bobines.

La surface tapis est fabriquée selon le procédé TUFT en utilisant comme dos ou support une surface non-tissée commercialisée sous la marque commerciale COLBACK® par la société AKZO. Deux surfaces tapis (A et B)ont été obtenues avec un métier présentant une jauge de 1/10° et un nombre de points de 62/dm pour la surface A et 48/dm pour la surface B. La hauteur des poils, après arasement est de 6 mm pour les deux surfaces.

La surface A a une densité de 700 g/m², celle de la surface B est de 540 g/m².

Les propriétés d'usage de ces surfaces ont été déterminées par les tests appelés VETTERMANN (référence ISO TR 10361 du 15/11/1990) et essai à l'appareil à roulettes ou chaise roulante (référence ISO TR 4918 du 15/10/1990).

Le test VETTERMANN consiste à disposer des éprouvettes de surface tapis sur la face interne d'un tambour qui contient une balle ronde en acier comportant à sa surface des plots en caoutchouc. Le tambour est mis en rotation provoquant le mouvement de la bille d'acier qui vient en contact avec la surface des éprouvettes. Après 22000 cycles du tambour, l'aspect de surface des éprouvettes est évalué selon la norme ISO/TR 9405. La surface A a une cotation égale à 3,7, tandis que la surface a une cotation de 3,5. L'essai à l'appareil à roulettes ou chaises roulantes consiste à faire se déplacer sur la surface d'une éprouvette tapis une ou plusieurs roulettes mis sous une charge de 90 Kg. L'aspect de surface des éprouvettes et leur perte d'épaisseur sont déterminées conformément aux normes ISO TR 4918 et ISO TR 9405. Les résultats obtenus sont indiqués dans le tableau ci-dessous :

| Tapis | Aspect de surface | | Cotation finale I_{R}= 0,75 I₅₀₀₀ + 0,25 I₂₅₀₀₀ | Perte d'épaisseur (%) | |
|---|---|---|---|---|---|
| | Après 5000 cycles I₅₀₀₀ | après 25000 cycles I₂₅₀₀₀ | | Après 5000 cycles | après 25000 cycles |
| A | 3,5 | 2,2 | 3,18 | 30 | 44 |
| B | 3 | 2,3 | 2,83 | 41 | 49 |

Ces résultats sont supérieurs à ceux obtenus pour un tapis fabriqués selon la même technique mais en utilisant un filé de fibres filé avec des fibres frisées par entassement mécanique.

Des essais de fabrication de tapis selon la technique des surfaces aiguilletées démontrent également la bonne aptitude des fibres conformes à l'invention pour cette application.

Il en est de même pour la réalisation des tampons de récurage.

## Revendications

1. Procédé de fabrication continue de fribres à frisure permanente comprenant les étapes consécutives suivantes:
- à filer une composition de matière synthétique à une température supérieure à la température de fusion de ladite composition,
- à refroidir les filaments obtenus par un fluide de refroidissament,
- à faire converger les filaments pour former une mèche,
- à, éventuellement, étirer les filaments.
**caractérisé en ce que** les étapes précédentes sont suivies par les suivantes :
- à soumettre les filaments sous forme de mèche à une texturation tridimensionnelle par entassement pneumatique de la mèche dans une tuyère,
- à fixer la texturation par un traitement thermique,
- et à alimenter la mèche dans un dispositif de coupe pour couper les flamants en fibres.

2. Procédé selon la revendication 1, **caractérisé en ce que** le fluide pour réaliser l'entassement pneumatique est de l'air, de la vapeur d'eau, ou un mélange air/vapeur.

3. Procédé selon l'une des revendication 1 ou 2, **caractérisé en ce que** la température du fluide d'entassement pneumatique est supérieure à 100°C.

4. Procédé selon l'une des revendications 1 à 3, **caractérisé en ce que** le fluide de refroidissement des filaments sous filières est de l'air ou de l'eau.

5. Procédé selon la revendication 4, **caractérisé en ce que** le fluide de refroidissement des filaments est de l'eau et le fluide d'entassement pneumatique un mélange vapeur/air.

## Patentansprüche

1. Verfahren zur kontinuierlichen Herstellung von Fasern mit permanenter Kräuselung, umfassend die aufeinanderfolgenden Stufen:
- Spinnen einer Kunststoffzusammensetzung bei einer Temperatur über der Schmelztemperatur der Zusammensetzung;
- Kühlen der erhaltenen Filamente durch ein Kühlfluid;
- Kombinieren der Filamente unter Bildung eines Bandes;
- gegebenenfalls Verstrecken der Filamente;
**dadurch gekennzeichnet, dass** die folgenden Stufen auf die vorstehenden Stufen folgen:
- Unterwerfen der Filamente in Bandform einer dreidimensionalen Texturierung durch pneumatische Anhäufung des Bandes in einer Düse;
- Fixieren der Texturierung durch eine thermische Behandlung;
- Einspeisen des Bandes in eine Schneidevorrichtung zum Schneiden der Filamente in Fasern.

2. Verfahren nach Anspruch 1, **dadurch gekennzeichnet, dass** das Fluid zur Durchführung der pneumatischen Anhäufung Luft, Wasserdampf oder ein Luft/Dampf-Gemisch ist.

3. Verfahren nach Anspruch 1 oder Anspruch 2, **dadurch gekennzeichnet, dass** die Temperatur des Fluids der pneumatischen Anhäufung über 100°C liegt.

4. Verfahren nach einem der Ansprüche 1 bis 3, **dadurch gekennzeichnet, dass** das Kühlfluid der Filamente unter den Spinndüsen Luft oder Wasser ist.

5. Verfahren nach Anspruch 4, **dadurch gekennzeichnet, dass** das Kühlfluid der Filamente Wasser ist und das Fluid der pneumatischen Anhäufung ein Luft/Dampf-Gemisch ist.

## Claims

1. Process for continuously manufacturing permanently crimped fibres, comprising the following consecutive steps:
- spinning a composition of synthetic material at a temperature above the melting point of the said composition;
- cooling the filaments obtained using a cooling fluid;
- making the filaments converge in order to form a strand;
- optionally drawing the filaments;
**characterized in that** the preceding steps are followed by the following steps:
- subjecting the filaments in strand form to three-dimensional texturing, by pneumatic packing of the strand in a nozzle;
- setting the texturing by a heat treatment; and
- feeding the strand into a chopping device in order to chop the filaments into fibres.

2. Process according to Claim 1, **characterized in that** the fluid used for the pneumatic packing is air, steam or an air/steam mixture.

3. Process according to one of Claims 1 or 2, **characterized in that** the temperature of the pneumatic-packing fluid is greater than 100°C.

4. Process according to one of Claims 1 to 3, **characterized in that** the fluid for cooling the filaments beneath the spinnerets is air or water.

5. Process according to Claim 4, **characterized in that** the fluid for cooling the filaments is water and the pneumatic-packing fluid is a steam/air mixture.
